# EUROPÄISCHE PATENTSCHRIFT

(11) **EP 0 281 176 B1**
(45) Veröffentlichungstag und Bekanntmachung des Hinweises auf die Patenterteilung: **25.09.1991**
(21) Anmeldenummer: 88200205.8
(22) Anmeldetag: 05.02.1988
(51) Int. Cl.: C23C 22/78, C23G 1/12

(54) **Verfahren zur Vorbereitung von Werkstücken aus Aluminium oder dessen legierungen für die Lackierung**
Lacquering pretreatment process for aluminium or aluminium alloy work pieces
Procédé de prétraitement avant laquage de pièces en aluminium ou ses alliages

(30) Priorität: 21.02.1987 DE 3705633
(43) Veröffentlichungstag der Anmeldung: 07.09.1988
(73) Patentinhaber: METALLGESELLSCHAFT AG, 60015 Frankfurt (DE)
(72) Erfinder: Rausch, Werner, Dr., D-6370 Oberursel / Ts. (DE); Beege, Gisela, D-6457 Maintail 1 (DE); Müller, Gerhard, D-6450 Hanau (DE)

(56) Entgegenhaltungen:
- EP-A- 0 180 908
- DE-B- 1 149 965
- DE-B- 1 285 830
- FR-A- 1 590 266
- FR-A- 2 147 336
- US-A- 3 692 583
- US-E- 24 596

## Beschreibung

Die Erfindung betrifft ein Verfahren zur Vorbereitung von Werkstücken mit Oberflächen von Aluminium und dessen Legierungen, die mindestens teilweise einer mechanischen, metallabtragenden Oberflächenbehandlung unterworfen worden sind, für eine anschließende Lackierung sowie dessen Anwendung auf die Behandlung von Werkstücken mit Oberflächen von Legierungen des Typs AlMg bzw. AlMgMn bzw. des wärmehärtbaren Typs AlMgSi.

Es ist bekannt, Aluminiumoberflächen durch Beizen und/oder Auftrag einer Konversionsschicht für eine anschließende Lackierung, beispielsweise eine Elektrotauchlackierung, vorzubereiten. In der Praxis wurde aber immer wieder festgestellt, daß die Haftung und Unterwanderungsbeständigkeit der Lackfilme, z.B. an Autokarosserien im Fahrbetrieb oder auf Prüfteilen bei Beanspruchung, z.B. im Salzsprüh-Kondenswasser-Wechseltest oder in der mit NaCl verschärften Freibewitterung, starken Schwankungen unterliegt. Diese Erscheinung zeigte sich u.a. besonders ausgeprägt bei AlMgSi-Blechen z.B. des Typs AlMgO,4Si1,2. Es war bisher kein Verfahren bekannt, diese Schwankungen zu beheben und die Qualität zuverlässig auf ein ausreichend hohes Niveau zu bringen.

Die zu der vorliegenden Erfindung führenden Arbeiten lieferten zunächst die Erkenntnis, daß die schlechte Lackhaftung und Unterwanderungsbeständigkeit besonders stark auf vorgeschliffenen oder in ähnlicher Weise metallabtragend bearbeiteten Aluminiumoberflächen auftritt, während die ungestörte gewalzte Oberfläche meist ein wesentlich besseres Qualitätsprofil liefert.

Aufgabe der Erfindung ist es, ein Verfahren zur Vorbereitung von Werkstücken mit Oberflächen von Aluminium oder dessen Legierungen, die mindestens teilweise einer mechanischen, metallabtragenden Oberflächenbehandlung unterworfen worden sind, für die anschließende Lackierung bereitzustellen, das die geschilderten Nachteile nicht aufweist.

Die Aufgabe wird gelöst, indem das Verfahren der eingangs genannten Art entsprechend der Erfindung derart ausgestaltet wird, daß man die Werkstücke zunächst durch Glühen und/oder Beizen in oxidierendem saurem Medium behandelt und anschließend durch Grünchromatierung, Gelbchromatierung, Farbloschromatierung, chromfreie Behandlung auf Basis Titan- und/oder Zirkonfluorwasserstoffsäure oder eine fluorid-aktivierte Phosphatierung auf Basis Alkali- und/oder Zink- und/oder Nickel- und/oder Mangan- und/oder Calcium- und/oder Magnesiumphosphat mit einer Konversionsschicht überzieht.

Zwar ist es aus der FR-A-1590266 bekannt, mechanisch polierte und anschließend entfettete Aluminiumteile in einer Salpetersäure und Natriumfluorid enthaltenden Lösung zu behandeln, danach mit Wasser zu spülen, in einer schwefelsauren Lösung elektrolytisch mit einer Oxidschicht zu versehen und schließlich zu lackieren. Hieraus war jedoch nicht abzuleiten, daß sich bestimmte, auf chemischem Wege erzeugte Konversionsschichten auf Werkstücken, die zuvor einer mindestens teilweise mechanischen, metallabtragenden Oberflächenbehandlung sowie einer Glüh- und/oder Beizbehandlung in oxidierendem, sauren Medium unterworfen worden sind, zur Vorbereitung für die Lackierung besonders gut eignen.

Der Begriff einer "mechanischen, metallabtragenden Oberflächenbehandlung" meint eine Oberflächenbearbeitung, wie z.B. Schleifen, Kratzen, Drehen, Fräsen, Strahlen.

Die Glühstufe Kann im Temperaturbereich von z.B. 150 bis 500°C bei Zeiten von z.B. 5 min bis mehrere Stunden unter Zutritt von Luft durchgeführt werden. Es wird vermutet, daß der günstige Effekt des Glühens auf dem Aufbau und der Verdichtung einer natürlichen Oxidschicht beruht.

Für die Durchführung der oxidierenden sauren Beizung haben sich u.a. Lösungen als günstig erwiesen, die HNO₃, H₂SO₄ + Peroxid, H₂SO₄ + FeIII enthalten. In einer besonderen Ausführungsform werden diesem oxidierenden sauren Medium zur Steuerung des Beizangriffs einfache und/oder Komplexe Fluoride, z.B. in Mengen von 0,2 bis 50 g/l, zugegeben.

Gemäß einer weiteren vorteilhaften Ausgestaltung der Erfindung erfolgt die oxidierende, saure Beizung mit Lösungen, die
a) Fluorwasserstoffsäure und Fe III oder
b) Fluorwasserstoffsäure und Peroxid oder
c) komplexe Fluorwasserstoffsäure und Fe III oder
d) komplexe Fluorwasserstoffsäure und Peroxid enthalten. Es kann mit den vorgenannten Lösungen in einer oder mehreren aufeinanderfolgenden Stufe(n) gebeizt werden.

HNO₃ kann z.B. in Konzentrationen von 10 bis 500 g/l, vorzugsweise 200 bis 450 g/l, H₂SO₄ z.B. in Konzentrationen von 10 bis 150 g/l, F-enthaltende Säuren z.B. in Konzentrationen von 5 bis 100 g/l vorliegen. Das Oxidationsmittel FeIII wird z.B. in Mengen von 5 bis 50 g/l, Peroxid z.B. in Mengen von 0,5 bis 30 g/l angewendet.

Bewährte Beizlösungen haben z.B. folgende Zusammensetzung: 350 bis 400 g/l HNO₃ + 5 bis 15 g/l HF; 250 bis 400 g/l HNO₃; 75 bis 100 g/l H₂SO₄ + 10 bis 25 g/l FeIII (als Sulfat) + 0,5 bis 2 g/l HF. Die Beizlösungen können im Spritz- und Tauchverfahren im Temperaturbereich von 15 bis 45°C und bei Einwirkzeiten von 20 sec bis 5 min eingesetzt werden.

Es kann auch vorteilhaft sein, im Anschluß an eine Beizbehandlung mit fluoridhaltiger Lösung eine nur oxidierende fluoridfreie Beize zu verwenden. Ein typisches Beispiel hierfür ist der Arbeitsgang HNO₃ + HF/Spülen in Wasser/HNO₃.

Vor der Behandlung im sauren oxidierenden Medium bzw. durch Glühen muß die Oberfläche von störenden Mengen an Ölen, Fetten, Staub und Schmutz befreit werden. Dies kann durch Einwirkung von Reinigern auf Basis organischer Lösungsmittel bzw. mildsaurer, neutraler oder alkalischer wäßriger Reinigungsmittel geschehen. Ferner kann zur Säuberung und Anbeizung der Oberfläche eine Behandlung in Natron- oder Kalilauge, gegebenenfalls mit Zusätzen an Komplexbildnern, erfolgen.

Nach der Behandlung in oxidierendem saurem Medium wird mit Wasser gespült und getrocknet oder die Erzeugung der Konversionsschicht aus wäßrigem Medium direkt angeschlossen. Falls getrocknet und gelagert wird und die Gefahr einer Verschmutzung der Oberfläche besteht, muß vor dem Auftrag der Konversionsschichten wieder gereinigt werden.

Zur Erzeugung der Konversionsschichten dienen folgende Verfahren:
Gelbchromatierung, z.B. mit sauren wäßrigen Lösungen, die neben der CrVI- und F-Komponente als weitere Zusätze z.B. NO₃, komplexe Cyanide, Mo, W, Ba, Mg enthalten.
Grünchromatierung, z.B. mit sauren wäßrigen Lösungen auf Basis CrVI, H₃PO₄, F.
Farbloschromatierung als Variante der Gelb- oder Grünchromatierung mit sehr niedriger Dicke der Konversionsschicht.
Chromfreie Behandlungen auf Basis von Titan- und/oder Zirkonfluorwasserstoffsäure und weiteren Zusätzen, z.B. Alkali, PO₄, F, B₂O₃, Tannin, wasserlösliche organische Verbindungen.
Fluoridaktivierte Phosphatierung zur Ausbildung von vorzugsweise kristallinen Phosphatschichten auf Basis von Zn- und/oder Ni- und/oder Mn- und/oder Mg- und/oder Ca-Phosphat.

Eine besonders bevorzugte Ausgestaltung der Erfindung besteht darin, die Werkstücke zunächst in HNO₃ + HF und/oder HNO₃ zu beizen und anschließend durch Gelbchromatierung oder fluoridaktivierte Zinkmanganphosphatierung mit einer Konversionsschicht zu überziehen.

Das erfindungsgemäße Verfahren ist als Vorbehandlung für alle bekannten Laffierverfahren geeignet. Als besonders vorteilhaft erweist es sich jedoch vor dem Auftrag von Pulver-, High-Solid- und anodischen sowie kathodischen Elektrotauchlacken.

Das erfindungsgemäße Verfahren ist zur Behandlung von Werkstücfen aus Aluminium oder Aluminiumlegierungen, z.B. mit Si, Fe, Cu, Mn, Mg, Cr, Zn und Ti als Legierungskomponente, geeignet. Mit besonderem Vorteil ist es auf die Behandlung von Werkstücken mit Oberflächen von Legierungen des Typs AlMg bzw. AlMgMn bzw. des wärmehärtbaren Typs AlMgSi anwendbar. Die Werkstücke können z.B. als Blech, Voll- oder Hohlprofil und als Gußteil vorliegen.

Die Erfindung wird anhand der folgenden Beispiele näher und beispielsweise erläutert.

### Beispiele

Gereinigte Bleche aus AlMgO, 4Si1,2 wurden hälftig geschliffen, wiederum gereinigt, anschließend unterschiedlichen "Vorbereitungen" und danach unterschiedlichen "Chemischen Behandlungen" unterworfen.

Folgende "Vorbereitungen" kamen zur Anwendung:

- "Ohne":: keine spezielle Vorbereitung zum Vergleich
- "Glühen":: Glühen an der Luft bei 370°C über 2 Stunden
- "NaOH/HNO₃ + HF":: NaOH (25 g/l in H₂O), 60°C, 30 sec Tauchen/Wasserspülen/HNO₃ (380 g/l in H₂O) + HF (10 g/l in H₂O), 20°C, 30 sec Tauchen/Wasserspülen/Spülen in vollentsalztem Wasser (VEW)/Trocknen
- "NaOH/HNO₃ + HF/HNO₃":: Wie vorstehend, jedoch vor dem Spülen in VEW noch zusätzlich behandlet in: HNO₃ (400 g/l in H₂O), 20°C, 5 min Tauchen/Wasserspülen

Nachstehende "Chemische Behandlungen" wurden eingesetzt:

- "Ohne":: keine spezielle Behandlung zum Vergleich
- "Grünchromatierung":: Grünchromatierung in einer sauren 0wäßrigen Lösung auf Basis CrVI + H₃PO₄ + HF, 45°C, 2 min Tauchen/Wasserspüllen/Spülen in VEW/Trocknen
- "Gelbchromatieren":: Gelbchromatierung in einer sauren wäßrigen Lösung auf Basis CrVI + HNO₃ + HF + K₃FeCN₆, 20°C, 20 sec Tauchen/Wasserspülen/Spülen in VEW/Trocknen
- "Krist. ZnMnph":: Behandlung mit einer sauren wäßrigen Niedrigzink-Phosphatlösung Auf Basis Zn + Mn + Ni + Na + NO₃ + NO₂ + F, 55°C, 2 min Spritzen/Wasserspülen/Passivieren durch Spülen mit saurer wäßriger Lösung auf Basis CrVI + CrIII/Abbrausen mit VEW/Trocknen

Die Bleche wurden anschließend mit einem kathodischen Elektrotauchlack und zweischichtigem Automobillackaufbau versehen, mit einem Hartmetallgriffel bis zum metallischen Untergrund angeritzt und verschiedenen Prüfungen unterworfen (siehe Tabelle 1 und 2).

In der Tabelle 1 sind die guten Ergebnisse der erfindungsgemäßen Verfahren durch starke Umrandung hervorgehoben.

In der Tabelle 2 sind die guten Ergebnisse der erfindungsgemäßen Verfahren durch starke Umrandung hervorgehoben. Die Vorbereitung "Ohne" zeigt deutlich den schädlichen Einfluß einer Schleifbehandlung (+) auf die Lackunterwanderung.

## Patentansprüche

1. Verfahren zur Vorbereitung von Werkstücken mit Oberflächen von Aluminium und dessen Legierungen, die mindestens teilweise einer mechanischen, metallabtragenden Oberflächenbehandlung unterworfen worden sind, für eine anschließende Lackierung, dadurch gekennzeichnet, daß man die Werkstücke zunächst durch Glühen und/oder Beizen in oxidierendem sauren Medium behandelt und anschließend durch Grünchromatierung, Gelbchromatierung, Farbloschromatierung, chromfreie Behandlung auf Basis Titan- und/oder Zirkonfluorwasserstoffsäure oder eine fluorid-aktivierte Phosphatierung auf Basis Alkali- und/oder Zink- und/oder Nickel- und/oder Mangan- und/oder Calcium- und/oder Magnesiumphosphat mit einer Konversionsschicht überzieht.

2. Verfahren nach Anspruch 1, dadurch gekennzeichnet, daß man die Werkstücke mit wässrigen Lösungen, die
a) HNO₃ oder
b) H₂SO₄ und Peroxid oder
c) H₂SO₄ und Fe III
enthalten, in einer oder mehreren aufeinanderfolgenden Stufe(n) beizt.

3. Verfahren nach Anspruch 2, dadurch gekennzeichnet, daß man die Werkstücke mit Lösungen, die einfaches und/oder komplexes Fluorid enthalten, beizt.

4. Verfahren nach Anspruch 1, dadurch gekennzeichnet, daß man die Werkstücke mit wässrigen Lösungen, die
a) Fluorwasserstoffsäure und Fe III oder
b) Fluorwasserstoffsäure und Peroxid oder
c) komplexe Fluorwasserstoffsäure und Fe III oder
d) komplexe Fluorwasserstoffsäure und Peroxid
enthalten, in einer oder mehreren aufeinanderfolgenden Stufe(n) beizt.

5. Verfahren nach einem oder mehreren der Ansprüche 1 bis 4, dadurch gekennzeichnet, daß man die Werkstücke zunächst in einer Lösung, die HNO₃ + HF oder HNO₃ enthält, beizt und anschließend durch Gelbchromatierung oder fluorid-aktivierte Zinkmanganphosphatierung mit einer Konversionsschicht überzieht.

6. Verfahren nach einem oder mehreren der Ansprüche 1 bis 5, dadurch gekennzeichnet, daß man die Werkstücke im Elektrotauchverfahren, Pulverlackierverfahren oder High-Solid-Lackierverfahren lackiert.

7. Anwendung des Verfahrens nach einem oder mehreren der Ansprüche 1 bis 6 auf die Behandlung von Werkstücken mit Oberflächen von Legierungen des Tys AlMg bzw. AlMgMn bzw. des wärmehärtbaren Typs AlMgSi.

## Claims

1. A process for the preparation of workpieces having surfaces of aluminium or alloys thereof and being machined at least in part for a removal of metal for a subsequent painting, characterized in that the workpieces are first treated by annealing and/or pickling in an oxidizing acid medium and subsequently coated with a conversion layer by a green chromating treatment, a yellow chromating treatment, a colourless chromating treatment, a chromium-free treatment with titanium hydrofluoric acid and/or zirconium hydrofluoric acid and/or a fluoride-activated phosphating treatment on the basis of alkali and/or zinc and/or nickel and/or manganese and/or calcium and/or magnesium phosphate.

2. A process according to claim 1, characterized in that the workpieces are pickled in one stage or a plurality of consecutive stages with aqueous solutions which contain
a) HNO₃ or
b) H₂SO₄ and peroxide or
c) H₂SO₄ and Fe III

3. A process according to claim 2 characterized in that the workpieces are pickled with solutions which contain simple and/or complex fluoride.

4. A process according to claim 1, characterized in that the workpieces are pickled in one stage or a plurality of consecutive stages with solutions which contain
a) hydrofluoric acid and Fe III or
b) hydrofluoric acid and peroxide or
c) complex hydrofluoric acid and Fe III or
d) complex hydrofluoric acid and peroxide.

5. A process according to one or more of the claims 1 to 4, characterized in that the workpieces are pickled in a solution which contains HNO₃ + HF or H₂SO₄ and are subsequently coated with a conversion layer by a yellow chromating treatment or by a fluoride-activated zinc-manganese phosphating treatment.

6. A process according to one or more of the claim 1 to 5, characterized in that the workpieces are painted by electro-immersion treatment, powder coating or high-solids coating.

7. The use of the process according to one or more of the claims 1 to 6 for a treatment of workpieces having surfaces consisting of alloys of the AlMg or AlMgMn type or of the thermally hardenable AlMgSi type.

## Revendications

1. Procédé de prétraitement, pour peinture ultérieure, de pièces à surface en aluminium ou en alliages d'aluminium, qui ont été soumises au moins partiellement à un traitement de surface mécanique démétallisant, caractérisé en ce que l'on traite d'abord les pièces par recuit et/ou décapage en milieu acide oxydant, puis on les recouvre d'une couche de conversion, par chromatation verte, chromatation jaune, chromatation incolore, traitement sans chrome à base d'acide titano- ou zirconofluorhydrique, ou phosphatation activée par un fluorure à base de phosphate alcalin et/ou phosphate de zinc et/ou phosphate de nickel et/ou phosphate de magnésium.

2. Procédé selon la revendication 1, caractérisé en ce que l'on décape les pièces avec des solutions aqueuses qui renferment
a) HNO₃ ou
b) H₂SO₄ et peroxyde, ou
c) H₂SO₄ et FeIII,
en une étape ou plusieurs étapes successives.

3. Procédé selon la revendication 2, caractérisé en ce que l'on décape les pièces avec des solutions qui renferment un fluorure simple et/ou complexe.

4. Procédé selon la revendication 1, caractérisé en ce que l'on décape, en une étape ou plusieurs étapes successives, les pièces avec des solutions aqueuses qui renferment
a) acide fluorhydrique et FeIII, ou
b) acide fluorhydrique et peroxyde, ou
c) acide fluorhydrique complexe et Fe III, ou
d) acide fluorhydrique complexe et peroxyde.

5. Procédé selon une ou plusieurs des revendications 1 à 4, caractérisé en ce que l'on décape d'abord les pièces dans une solution renfermant HNO₃ + HF ou HNO₃, et en ce qu'on les recouvre ensuite d'une couche de conversion par chromatation jaune ou phosphatation au phosphate de zinc et de manganèse activée par un fluorure.

6. Procédé selon une ou plusieurs des revendications 1 à 5, caractérisé en ce qu'on peint les pièces par électroimmersion par peinture en poudre ou par peinture à forte teneur en solides.

7. Application du procédé selon une ou plusieurs des revendications 1 à 6 au traitement de pièces dont les surfaces sont en alliages du type AlMg ou AlMgMn ou du type thermodurcissable AlMgSi.
